# EUROPÄISCHE PATENTSCHRIFT

(11) **EP 0 113 474 B1**
(45) Veröffentlichungstag und Bekanntmachung des Hinweises auf die Patenterteilung: **22.10.1986**
(21) Anmeldenummer: 83112965.5
(22) Anmeldetag: 22.12.1983
(51) Int. Cl.: C23C 8/46

(54) **Regenerierungsmittel für Kohlungssalzbäder und Verfahren zu deren Herstellung**
Regenerator for carburizing salt baths and process for making it
Produit pour la régénération de bains de sel en fusion pour la cémentation et procédé de sa fabrication

(30) Priorität: 08.01.1983 DE 3300488
(43) Veröffentlichungstag der Anmeldung: 18.07.1984
(73) Patentinhaber: Degussa Aktiengesellschaft, 60311 Frankfurt (DE)
(72) Erfinder: Beyer, Hans-Hermann, Dr. Dipl.-Chem., D-8756 Kahl (DE); Baudis, Ulrich, Dr. Dipl.-Chem., D-6450 Hanau 9 (DE); Biberbach, Peter, Dipl.-Ing., D-6458 Rodenbach (DE)

## Beschreibung

Die Erfindung betrifft Regenerierungsmittel für Salzbäder zum Aufkohlen von Eisen- und Stahlteilen in Form polymerer organischer Verbindungen und ein Verfahren zu deren Herstellung.

Salzbäder zum Aufkohlen von Eisen- und Stahlteilen in der Härtereitechnik bestehen im allgemeinen aus einem Gemisch von Alkalicyanid als wirksamer Kohlungssubstanz, Bariumchlorid als Trägerschmelze und Alkalicarbonat. Sie werden bei einer Temperatur von 800 bis 950 °C betrieben. Bei dieser Temperatur diffundiert bevorzugt Kohlenstoff in die Oberfläche der für etwa 1 bis 5 Stunden in die Schmelze eingehängten Werkstücke ein. Durch anschließendes Abschrecken der aufgekohlten Werkstücke wird eine hohe Randhärte und hohe Verschleißfestigkeit erzielt. Während des Betriebes des Salzbades findet jedoch eine allmähliche Oxidation des Cyanids durch Luftsauerstoff zu Carbonat statt, das für den Kohlungsvorgang unwirksam ist.

Weil die Bäder dadurch inaktiv werden, mußte die ursprüngliche Badzusammensetzung bisher von Zeit zu Zeit durch Zusatz von Cyanid oder cyanidhaltigen Salzgemischen wieder hergestellt werden. Für jede Regenerierung mußte ein Teil des Salzes aus dem Bad ausgetragen und als hochgiftiges Altsalz verworfen werden. Diese Betriebsweise hat jedoch den Nachteil, daß hochgiftige Abfallsalze entsorgt werden müssen und daß giftiges Cyanid als Regenerierungsmittel gelagert werden muß. Es ist daher bereits vorgeschlagen worden (DE-C-2 310 815), zur Regenerierung von Salzbädern für die Nitrierung von Werkstücken polymere Triazinverbindungen, polymere Cyanwasserstoffsäure und polymere Carbonsäureamide (DE-C-2 409 285) zu verwenden. Diese Zusätze haben den Vorteil, daß sie ungiftig sind. Sie sind im Prinzip auch für Kohlungssalzbäder verwendbar. Bei Zugabe dieser Verbindungen wird das durch Oxidation entstandene, für die Kohlung unwirksame Carbonat im Salzbadtiegel selbst wieder in kohlungsaktives Cyanid zurückverwandelt. Bei dieser Betriebsweise entfällt daher das Ausschöpfen von Abfallsalzen und das Lagern von Cyanid.

Die obengenannten Regeneriermittel werden in der Praxis jedoch überwiegend nur zur Regenerierung von Nitriersalzbädern bei Temperaturen um 580 °C eingesetzt. Bei Verwendung dieser Stoffe zur Regenerierung von Kohlungssalzbädern bei 800 bis 950 °C tritt nämlich eine Reihe von Nachteilen auf, die ihren Einsatz in der Technik bislang verhindert haben.

So entstehen bei Verwendung von Melon oder polymerem Harnstoff als Regenerierungsmittel in Kohlungsbädern bei 800 bis 950 °C nur geringe Mengen des kohlungsaktiven Cyanids, aber große Mengen Cyanat, das nur teilweise und langsam zu Cyanid zerfällt und in Kohlungssalzbädern unerwünscht ist, da es die Kohlungswirkung negativ beeinflusst und zu Randoxidationen am Stahl führt. Außerdem tritt durch den Zerfall des Cyanats bei den hohen Temperaturen der Kohlungsbäder ein starkes Schäumen des Salzbades auf, das zum Überlaufen der Schmelze führen kann. Ferner verläuft die Umsetzung dieser Regenerierungsmittel mit der Schmelze überaus heftig. Melon besitzt die Bruttoformel [C₆H₃N₉]ₓ, wie beispielsweise aus J. appl. Chem. 9, Juni 1959, Seite 340-344, hervorgeht.

Bei Verwendung der bekannten polymeren Cyanwasserstoffsäure (Azulminsäure) treten die obigen Schwierigkeiten zwar in geringerem Umfang auf, dafür entstehen aber andere Probleme. So bildet Azulminsäure bei der Reaktion mit Carbonat neben Cyanid beträchtliche Mengen an Kohlenstoff, wodurch sich eine dichte Baddecke ausbildet, die die Regenerierung erschwert. Die Cyanidausbeute ist daher unbefriedigend. Außerdem erfordert die Herstellung der polymeren Blausäure umfangreiche Sicherheitsmaßnahmen und großen apparativen Aufwand, da von dem hochgiftigen Cyanwasserstoff ausgegangen werden muß.

Es war daher Aufgabe der vorliegenden Erdindung, Regenerierungsmittel für Salzbäder zum Aufkohlen von Eisen- und Stahlteilen in Form polymerer organischer Verbindungen zu finden, die eine praktisch vollständige Umwandlung von Carbonat in Cyanid bewirken, kein Überschäumen des Salzbades verursachen, keine Kohlenrückstände bilden und gefahrlos herzustellen sind.

Diese Aufgabe wurde erfindungsgemäß dadurch gelöst, daß die polymeren organischen Verbindungen eine Bruttozusammensetzung [C₆H_{"}Ny]_{z} besitzen, wobei x = 3-5, y = 5-8 und z = 10 bis 10 000 betragen, und durch Umsetzung von etwa 6 Mol Formaldehyd mit 3 Mol Dicyandiamid oder 6 Mol Cyanamid oder 2 Mol Melamin oder entsprechenden Gemischen dieser Verbindungen bei 300 bis 600 °C und anschließender Pyrolysebehandlung der harzartigen Kondensationsprodukte bei der gleichen Temperatur hergestellt werden. Daneben kann die Substanz noch bis 1 % Sauerstoff in gebundener Form enthalten.

Vorzugsweise verwendet man Verbindungen der Zusammensetzung [CₐH₃N_{7]z'} wobei z = 10 bis 10 000 ist. Besonders bewährt haben sich Polymere mit z zwischen 100 und 1 000. Die Bestimmung von z ist dabei aber sehr schwierig. Es ist daher möglich, daß auch Verbindungen mit anderen z-Werten gut eingesetzt werden können.

Diese polymeren Verbindungen setzen sich mit dem Carbonat im Kohlungssalzbad in ruhiger Reaktion und mit sehr guter Ausbeute zu Cyanid um, wobei weder Kohlenstoffrückstände noch störende Cyanatanteile entstehen.

Die erfindungsgemäßen polymeren Regenerierungsmittel ermöglichen somit eine problemlose Regenerierung von Kohlungssalzbädern. Die gute Kohlungswirkung dieser Bäder wird durch die Regenerierung dabei nicht beeinträchtigt.

Bei der Herstellung der Regenerierungsmittel wird der Formaldehyd vorzugsweise in Form von festem Paraformaldehyd eingesetzt und die Pyrolyse in einer Stickstoffatmosphäre durchgeführt.

Die Bruttozusammensetzung des so erhaltenen Regenerierungsmittels läßt sich durch Variation der Pyrolysebedingungen (Temperatur und Pyrolysedauer) und durch Variation des Mischungsverhältnisses der Ausgangsstoffe verändern. Vorzugsweise wird die Umsetzung und Pyrolyse bei 400 bis 500° durchgeführt, während einer Dauer von 10 bis 60 Minuten. Die Zugabe des Formaldehyds kann man im Bereich von 5 bis 7 Mol variieren.

Als besonders geeignet hat sich die Umsetzung von 2 Mol Paraformaldehyd mit 1 Mol Dicyandiamid bei einer Pyrolysetemperatur von 400 °C und einer Pyrolysedauer von 30 Minuten erwiesen. Hierbei bilden sich zunächst unter Wasserabspaltung die an sich bekannten harzartig-klebrigen weißen Dicyandiamid-Formaldehyd-Kondensationsprodukte (vgl. R. Wegler u. H. Herlinger in Houben-Weyl, Band 14/2, Makromolekulare Stoffe II, S. 382 ff, Stgt. 1963), die bei den Pyrolysetemperaturen unter Abspaltung von Wasserdampf, Ammoniak, Urotropin und geringen Mengen von Blausäure zu einem schwarzen Polymerisat der Zusammensetzung [C₆H₃N₇]_{z}, z = 100-1 000, weiterreagieren.

Dieses Polymerisat ist eine tiefschwarze, in den üblichen Lösungsmitteln praktisch unlösliche Substanz. Sie besitzt keinen optisch erkennbaren Schmelzpunkt und zersetzt sich langsam und exotherm an Luft bei Temperaturen oberhalb 610 °C.

Die Materialeigenschaften lassen keine eindeutige Strukturermittlung mit den üblichen analytischen Methoden zu. Die Bruttozusammensetzung und die erwähnten Materialeigenschaften, insbesondere die Unlöslichkeit und die schwarze Farbe sowie die Abspaltung von Ammoniak, Urotropin, Wasser und Spuren von Blausäure bei der Herstellung zeigen jedoch, daß die erfindungsgemäßen Verbindungen eine völlig andere Struktur aufweisen müssen, als die als Zwischenprodukte auftretenden weißen und wasserlöslichen Formaldehydharze.

Die Vorteile des erfindungsgemäßen Regenerierungsmittels im Vergleich zu den in Nitriersalzbädern eingesetzten Substanzen Melon und polymere Blausäure zeigt folgende Tabelle. Dazu werden gleiche Gewichtsmengen an Regenerierungsmittel in handelsübliche Kohlungssalzbäder gegeben, die längere Zeit in Betrieb waren und noch 9,0 % Cyanid und 0 % Cyanat enthielten. Der Anstieg der Cyanid- und Cyanatwerte wurde 5 Minuten nach Zugabe des Regenerierungsmittels gemessen.

Die metallographisch zu beobachtende Randoxidation steht im direkten Zusammenhang mit dem Cyanatgehalt des Bades.

Folgende Beispiele sollen die Herstellung der erfindungsgemäßen Regenerierungsmittel näher beschreiben.

Kleinere Mengen des erfindungsgemäßen Regenerierungsmittels können wie folgt hergestellt werden :
1. Man vermischt 4,2 kg Dicyandiamid mit 3,0 kg Paraformaldehyd möglichst innig. Dieses Gemisch wird in einem eisernen Tiegel unter Stickstoffbeschleierung langsam auf 400 °C erhitzt. Es tritt Reaktion unter Abspaltung von Wasserdampf ein. Im Wasserdampf sind geringe Mengen Ammoniak, Urotropin und Blausäure enthalten. Die zunächst weiße, harzartige, aufgeblähte Reaktionsmasse verfärbt sich mit steigender Temperatur zunehmend dunkler und wird bei Erreichen von 400 °C schwarz, spröde und fest. Sie wird mechanisch im Tiegel zerstoßen und noch 20 Minuten bei 450 °C getempert. Dieses Material besitzt die Formel [C₆H_{x,}N_{y}]_{z}, x=3-5, y = 5-8, z = 10-10 000. Bei der Reaktion werden 3,6 kg Wasserdampf frei. Die Ausbeute beträgt- 60 % der Theorie.
2. Technisch erfolgt die Herstellung kontinuierlich in einem mit Stickstoff gespülten elektrisch auf 400-450 °C beheizten Reaktorrohr. Das Gemisch von Dicyandiamid und Paraformaldehyd im MolVerhältnis 1 : 2 wird automatisch über eine Schleuse in den Reaktor eingetragen. Es reagiert dort nach Erreichen der angegebenen Temperatur unter Abspaltung von 2 Mol Wasserdampf und geringen Mengen NH₃, HCN und Urotropin zu dem Polymerisat [C₆H₃N₇]_{z}, z = 10-10 000. Dieses Produkt wird durch eine bewegte Welle im Reaktor gebrochen und über eine zweite Schleuse pulverförmig ausgetragen.

Das Reaktionsgas wird zur Abscheidung mitgerissener Feststoffpartikel über Staubkammern und anschließend in eine Fackel geführt.

Die Analyse der nach den obigen Verfahren hergestellten Verbindungen ist insbesondere in der Bestimmung von z sehr schwierig. Die Werte von x schwanken zwischen 3 und 5 und die Werte von y zwischen 5 und 8, je nach den Herstellungsbedingungen. Die Werte von z müssen mehr oder weniger geschätzt werden.

Folgendes Beispiel zeigt die Anwendung des erfindungsgemäßen Regenerierungsmittels :
In einem Tiegelofen werden 100 kg eines Kohlungssalzes der Zusammensetzung 40 % BaCl₂, 50 % Na₂C0₃ und 10 % NaCN aufgeschmolzen und auf.930 °C erhitzt. Infolge der Aufkohlung der eingebrachten Chargen und durch Luftoxidation sinkt der Cyanidgehalt dieses Bades stündlich und kontinuierlich um etwa 0,15 %. Bei normaler Betriebsweise würde dieses Bad nach 24 Stunden nur noch 6,4 % NaCN enthalten und keine optimalen Kohlungsergebnisse mehr liefern.

Dieses Absinken des Cyanidgehalts wird durch Zugabe von 150 g/h des erfindungsgemäßen Regenerierungsmittel verhindert, da das bei der Oxidation von NaCN gebildete Carbonat durch das Regenerierungsmittel wieder zu kohlungsaktivem NaCN zurückverwandelt wird. Auf diese Weise kann der optimale Cyanidgehalt von 10 % NaCN stetig aufrecht erhalten werden.

## Patentansprüche

1. Regenerierungsmittel für cyanidhältige Salzbäder zum Aufkohlen von Eisen- und Stahlteilen in Form polymerer organischer Verbindungen, dadurch gekennzeichnet, daß die polymeren organischen Verbindungen eine Bruttozusammensetzung [C₆HₓN_{y}]_{z} besitzen, wobei x = 3-5, y = 5-8 und z = 10-10 000 betragen, und durch Umsetzung von etwa 6 Mol Formaldehyd mit 3 Mol Dicyandiamid oder 6 Mol Cyanamid oder 2 Mol Melamin oder entsprechenden Gemischen dieser Verbindungen bei 300 bis 600 °C und anschließender Pyrolysebehandlung der harzartigen Kondensationsprodukte bei der gleichen Temperatur hergestellt werden.

2. Regenerierungsmittel nach Anspruch 1, dadurch gekennzeichnet, daß die polymeren organischen Verbindungen die Zusammensetzung [C₆H₃N_{7]z} besitzen, wobei z = 10 bis 10 000 beträgt.

3. Regenerierungsmittel nach Anspruch 1 und 2, dadurch gekennzeichnet, daß z zwischen 100 und 1 000 liegt.

4. Verfahren zur Herstellung von Regenerierungsmitteln nach Anspruch 1, dadurch gekennzeichnet, daß das Formaldehyd in Form von Paraformaldehyd eingesetzt wird.

5. Verfahren zur Herstellung von Regenerierungsmitteln nach Anspruch 1 und 4, dadurch gekennzeichnet, daß die Pyrolysebehandlung während 10 bis 60 Minuten durchgeführt wird.

6. Verfahren zur Herstellung von Regenerierungsmitteln nach Anspruch 1, 4 und 5, dadurch gekennzeichnet, daß die Umsetzung und die Pyrolyse bei Temperaturen von 400 bis 500 °C durchgeführt werden.

## Claims

1. Regeneration agents for cyanide-containing salt baths for the carburization of iron and steel members in the form of polymeric organic compounds, characterised in that the polymeric organic compounds have an empirical formula [C₆HₓN_{y}]_{z}, wherein x = 3-5, y = ₅-8 and z = 10-10 000, and are produced by reaction of about 6 mol of formaldehyde with 3 mol of dicyandiamide or 6 mol of cyanamide or 2 mol of melamine or corresponding mixtures of these compounds at from 300 to 6000C and subsequent pyrolysis treatment of the resin-like condensation products at the same temperature.

2. Regeneration agents according to Claim 1, characterised in that the polymeric organic compounds have the formula [C₆H₃N_{7]},, wherein z = from 10 to 10 000.

3. Regeneration agents according to Claims 1 and 2, characterised in that z lies between 100 and 1 000.

4. A process for the production of regeneration agents according to Claim 1, characterised in that the formaldehyde is used in the form of paraformaldehyde.

5. A process for the production of regeneration agents according to Claims 1 and 4, characterised in that the pyrolysis treatment is carried out for 10 to 60 minutes.

6. A process for the production of regeneration agents according to Claims 1, 4 and 5, characterised in that the reaction and the pyrolysis are carried out at temperatures of from 400 to 500 °C.

## Revendications

1. Réactif de régénération sous la forme de combinaisons organiques polymères pour des bains salins contenant du cyanure destinés à la cémentation par le carbone de pièces de fer et de pièces d'acier, réactif caractérisé en ce que les combinaisons organiques polymères ont une composition brute (C₆HₓN_{y})_{z}, avec x compris entre 3 et 5, y compris entre 5 et 8, et z compris entre 10 et 10 000, et ces combinaisons sont réalisées par transformation d'environ 6 molécules gramme de formaldéhyde avec 3 molécules gramme de dicyandiamide ou 6 molécules gramme de cyanamide ou 2 molécules gramme de mélamine, ou des mélanges correspondants de ces combinaisons entre 300 et 600 °C, transformation suivie d'un traitement par pyrolyse à la même température des produits de condensation sous forme de résine.

2. Réactif de régénération selon la revendication 1, caractérisé en ce que les combinaisons organiques polymères ont la composition (CₑH₃N₇)_{z} avec z compris entre 10 et 10000.

3. Réactif de régénération selon les revendications 1 et 2, caractérisé en ce que z est compris entre 100 et 1 000.

4. Procédé pour la fabrication de réactifs de régénération selon la revendication 1, procédé caractérisé en ce que la formaldéhyde est mise en œuvre sous la forme de paraformaldéhyde.

5. Procédé pour la fabrication de réactifs de régénération selon les revendications 1 et 4, caractérisé en ce que le traitement par pyrolyse est effectué pendant 10 à 60 minutes.

6. Procédé pour la fabrication de réactifs de régénération selon les revendications 1, 4 et 5, caractérisé en ce que la transformation et la pyrolyse sont effectuées à des températures comprises entre 400 et 500 °C.
